# EUROPÄISCHE PATENTSCHRIFT

(11) **EP 0 779 385 B1**
(45) Veröffentlichungstag und Bekanntmachung des Hinweises auf die Patenterteilung: **26.07.2000**
(21) Anmeldenummer: 96119802.5
(22) Anmeldetag: 10.12.1996
(51) Int. Cl.: D03D 1/00, D03D 15/00, D03D 13/00

(54) **Dichtes Feingewebe aus Mikrofasern**
High density fine weave fabric made of microfibers
Tissu fin à haute densité à base de microfibres

(30) Priorität: 15.12.1995 DE 19546876
(43) Veröffentlichungstag der Anmeldung: 18.06.1997
(73) Patentinhaber: Plauener Gewebetechnik GmbH & Co. KG, 08525 Plauen (DE)
(72) Erfinder: Thierling, Michael, 29225 Celle (DE)
(74) Vertreter: Gosch, Wolf-Dietrich

(56) Entgegenhaltungen:
- EP-A- 0 391 111
- EP-A- 0 424 637
- DATABASE WPI Section Ch, Week 8503 Derwent Publications Ltd., London, GB; Class A23, AN 85-015450 XP002028239 & JP 59 211 683 A (TEIJIN KK) , 30.November 1984
- PATENT ABSTRACTS OF JAPAN vol. 016, no. 369 (C-0972), 10.August 1992 & JP 04 119175 A (ASAHI CHEM IND CO LTD), 20.April 1992,
- PATENT ABSTRACTS OF JAPAN vol. 015, no. 248 (C-0843), 25.Juni 1991 & JP 03 080037 A (DAINIPPON JOCHUGIKU CO LTD), 4.April 1991,
- PATENT ABSTRACTS OF JAPAN vol. 95, no. 009 & JP 07 246135 A (KURABO IND LTD;OTHERS: 01), 26.September 1995,

## Beschreibung

Die Erfindung betrifft ein dichtes Feingewebe aus Mikrofasern, das milbendicht ist und seine Verwendung.

Bekannte derartige Feingewebe sind z. B. aus der JP-A-03 0800 37 bekannt. Sie haben ein Gewicht von 85 g/qm und mehr. Diese Gewebe drücken z.B. bei Bettwaren und Inletts das Füllmaterial stärker zusammen, sind nicht sehr geschmeidig und daunendicht Das Wassertransportvermögen ist eingeschränkt Selbst schwerere Gewebe mußten nach dem Weben durch Appretieren und Kalandrieren dicht ausgerüstet werden, wodurch die Gewebe in der Qualität erheblich an Weichheit, Fließfähigkeit und Feuchtigkeitstransportvermögen verloren. Dadurch wurde der Benutzungs- bzw Tragekomfort eingeschränkt. Ferner ist erforderlich, daß das Gewebe hinreichend stabil konstruiert wird, damit zuverlässig vermieden wird, daß sich Partikel bei der Benutzung ablösen und den Einsatzzweck - z.B. bei Operationswäsche oder Reinraumkleidung - gefährden können

Aufgabe der vorliegenden Erfindung ist es daher, ein Gewebe der eingangs genannten Art zu schaffen, das im Bereich von 45 - 70 g/m² daunen-, faser- und milbendicht eingestellt werden kann, das eine wählbare Luftdurchlässigkeit von 5 -100 l/dm² x min aufweist und das in Feinheit, Weichheit und Leichtigkeit die bisher bekannten Mikrofasern übertrifft und das preiswert herzustellen ist.

Diese Aufgabe wird erfindungsgemäß dadurch gelöst, daß die Kette bei Leinwandbindung aus 45 -70 Fäden, bei Köperbindung aus 55 - 80 Fäden, bei Satinbindung aus 80 - 120 Fäden pro Zentimeter und der Schuß aus 45 - 80 Fäden pro Zentimeter bestehen, wobei die Fäden jeweils eine Filamentzahl von 75 und mehr aufweisen und der Durchmesser der Einzelfilaments weniger als 9µm beträgt und daß das Gewebe unbeschichtet ist.

Durch die sehr hohe Filamentzahl des einzelnen Fadens werden sehr hohe Kohäsionskräfte im Gewebe hervorgerufen Diese entwickeln eine Kamin- oder Saugwirkung, wodurch diese Flüssigkeit wie z.B. Wasser und Schweiß sehr gut im Gewebe verteilt, bzw. durch das Gewebe transportiert wird. Wenn das Gewebe in der Kette stärker eingestellt wird als in Schußrichtung, so bedeutet dies, daß die wirksamen Kohäsionskräfte in Kettrichtung stärker als in Schußrichtung sind, was zur Folge hat, daß eine Flüssigkeitsverteilung in Kettrichtung beschleunigt wird Je dichter das Gewebe eingestellt wird, desto besser wird das Feuchtigkeitstransportvermögen im Gewebe beschleunigt.

Das Gewebe zeichnet sich durch die 100 % Recyclingfähigkeit aus, in Verbindung mit den vielfältigen Polyesterfüllgütern für Stepp- und Daunendecken. Es ist von hoher Beständigkeit und Festigkeit. Die hohe Saugfähigkeit bedingt auch umgekehrt ein schnelles Trocknungsvermögen. Leichtigkeit und Trocknungsvermögen vermindern die Waschkosten (Energieaufwand und Zeit) erheblich, gegenüber herkömmlichen Geweben.

Speziell beim Einsatz dieses Gewebes für Stepp- und Daunendecken ist hervorzuheben, daß sich die Decken mit Polyesterfüllung durch die Vollwaschbarkeit besonders für Allergiker eignen.

Durch die Konstruktion des Gewebes können selbst Kleinstpartikel (unterhalb von 1 µm) zurückgehalten werden. Dies kommt wieder besonders Allergikern zugute. Auch die eingesetzte Faser ist nicht alveoliengängig, d. h. sollten sich Faserpartikel ablösen und werden von Allergikern eingeatmet, scheidet diese sie über die Atmungsorgane wieder aus.

Die o. g. Besonderheiten lassen zu, daß diese Gewebe in verschiedenen Luftdurchlässigkeitsstufen auch für Feinstaubfilter geeignet sind.

Weitere Einzelheiten der Erfindung ergeben sich aus der nachfolgenden, ausführlichen Beschreibung, in der verschiedene Ausführungsformen der Erfindung beispielsweise dargestellt sind.

Die Kette des Gewebes wird bei Leinwandbindung mit 45 bis 70, bei Köperbindung mit 55 - 80, bei Satinbindung mit 80 - 120 vorzugsweise jedoch 50 Fäden pro Zentimeter eingestellt, der Schuß kann aus 45 bis 80 Fäden pro Zentimeter bestehen, wobei sämtliche Fäden eine Filamentzahl von 75 und mehr aufweisen, so daß eine außerordentlich feine Gewebestruktur entsteht. Die Ketten werden gezettelt und geschlichtet, wobei die Kette bei der Herstellung des Gewebes straff gespannt wird, um die erforderliche Schußdichte nach Entspannung zu erreichen. Die Ausrüstung des Gewebes erfolgt ähnlich wie bei der Seide. Das Gewebe wird spannungsfrei in längerer Verweilzeit mit Wärme behandelt. Dabei tritt ein weiterer, sehr hoher Schrumpf auf, der das Gewebe verdichtet und vorfixiert. Im Anschluß daran wird die Ware ungespannt getrocknet und fixiert. Auch dabei kann das Gewebe relaxieren und weiter schrumpfen. Die spannungsfreie Fixierung prägt den Charakter der Ware, die dann vom Griff, von der Stärke und von der Leichtigkeit, Weichheit und Fließfähigkeit einem reinen Seidengewebe entspricht, wobei die Polyestermikrofaser-Materialien erheblich billiger als Seide sind. Das Fließverhalten des Gewebes ist ebenfalls einem Seidengewebe sehr ähnlich, und mit einer Dicke von ca. 110 my +/- 15 % (einstellungsabhängig) entspricht es ebenfalls Seidengeweben und es ist nicht notwendig, das Gewebe zur Erreichung der notwendigen Dichte einer mechanischen Kalandrierung und Appretur zu unterziehen. Das Material hat einen leicht kreppähnlichen Charakter, es ist kochfest und kann im Wäschetrockner getrocknet werden, ohne seine Qualität bzw. Maße zu verändern respektive seine Gebrauchseigenschaften zu verlieren.

Die theoretisch errechnete Daunendichtigkeit des gewebes liegt nach Walz zwischen 40 und 50 % und nach Trauter zwischen 50 und 60 %.

Die praktische Daunendichte des Gewebes nach Stumpf ist gegeben.

Das Wasseraufnahmevermögen übersteigt 65 % des Eigengewichtes des Feingewebes. Die Restfeuchte einer 100 cm² großen Feingewebeprobe liegt nach einer Minute Einwirkzeit bei 100° C im Trockenofen unter 15 %.

Das Gewebe kann in verschiedenen Bindungen, vorzugsweise Leinwandbindung oder Köperbindung ausgebildet sein, wobei der Schußfaden einfach oder doppelt ausgeführt werden kann.

Durch die Köper- oder Satinbindung werden die Eigenschaften des Gewebes nochmals verändert. Weichheit und Griff werden noch verbessert, die Dichte vermindert und die Luftdurchlässigkeit erhöht, so daß in Verbindung mit Kochbeständigkeit. Trocknereignung, langer Lebensdauer und hoher Zugfestigkeit das Gewebe für die vorgesehenen Einsatzzwecke wie Krankenhauswäsche, Operationswäsche und Reinraumkleidung den Wunschparametern entsprechend angepaßt werden kann.

Die vorher genannten Eigenschaften wie Feinstaubpartikelrückhaltevermögen, Hoher Feuchtigkeitstransport, hohe Reißfestigkeit und die Eigenschaft, daß Faserpartikel nicht alveonienogängig sind, prädistiert dieses dichte Feingewebe für die oben genannten Einsatzzwecke.

Um ein daunendichtes Gewebe herzustellen, hat die Verwendung von texturierter Mikrofaser zu besten Ergebnissen geführt. Für andere Einsatzzwecke - OP-Wäsche, Reinraumbekleidung usw. - sind Gewebe mit glatter Mikrofaser vorteilhafter.

## Patentansprüche

1. Dichtes Feingewebe aus Mikrofasern, das milbendicht ist, dadurch gekennzeichnet, daß die Kette bei Leinwandbindung aus 45 - 70 Fäden, bei Köperbindung aus 55 - 80 Fäden, bei Satinbindung aus 80 - 120 Fäden pro Zentimeter und der Schuß aus 45 - 80 Fäden pro Zentimeter bestehen, wobei die Fäden jeweils eine Filamentzahl von 75 und mehr aufweisen und der Durchmesser der Einzelfilaments weniger als 9µm beträgt und daß das Gewebe unbeschichtet ist.

2. Dichtes Feingewebe nach Anspruch 1, dadurch gekennzeichnet, daß das verwendete Garn Einzelfilamente von weniger 0,6 dtex aufweist.

3. Dichtes Feingewebe nach Anspruch 1, dadurch gekennzeichnet, daß es sich bei dem zur Herstellung des Feingewebes verwendeten Garnes um Polyester-Mikrofaser in Kette und Schuß handelt.

4. Dichtes Feingewebe nach Anspruch 1, dadurch gekennzeichnet, daß es sich bei dem zur Herstellung des Feingewebes verwendeten Garnes um Polyester-Mikrofaser in Kettrichtung handelt.

5. Dichtes Feingewebe nach Anspruch 1, dadurch gekennzeichnet, daß es sich bei dem zur Herstellung des Feingewebes verwendeten Garnes um Polyester-Mikrofaser in Schußrichtung handelt.

6. Dichtes Feingewebe nach Anspruch 1, dadurch gekennzeichnet, daß die Fäden texturierter Mikrofaser bestehen.

7. Dichtes Feingewebe nach Anspruch 1, dadurch gekennzeichnet, daß die Fäden aus glatter Mikrofaser bestehen.

8. Dichtes Feingewebe nach Anspruch 1 bis 3, dadurch gekennzeichnet, daß es in Leinwandbindung 1/1 ausgebildet ist.

9. Dichtes Feingewebe nach Anspruch 1 bis 3, dadurch gekennzeichnet, daß es in Leinwandbindung 1/1 mit Doppelschuß ausgebildet ist.

10. Dichtes Feingewebe nach Anspruch 1 bis 3, dadurch gekennzeichnet, daß es in Köperbindung 2/1 oder Köperbindung 3/1 ausgebildet ist.

11. Dichtes Feingewebe nach Anspruch 1 bis 3, dadurch gekennzeichnet, daß es in Satinbindung ausgebildet ist.

12. Dichtes Feingewebe nach Anspruch 1 bis 7, dadurch gekennzeichnet, daß es spannungslos wärmebehandelt und dabei vorfixiert ist.

13. Dichtes Feingewebe nach Anspruch 1 bis 6, dadurch gekennzeichnet, daß es ungespannt getrocknet und fixiert ist.

14. Dichtes Feingewebe nach Anspruch 1 bis 6, dadurch gekennzeichnet, daß das Gewebe milbenallergendicht ist.

15. Dichtes Feingewebe nach Anspruch 1 bis 6, dadurch gekennzeichnet, daß das Feingewebe weder getränkt ist, noch sonstige Stoffe in das Feingewebe eingebracht bzw. eingelagert sind.

16. Verwendung eines dichten Feingewebes aus Mikrofasern nach Anspruch 1 bis 15, dadurch gekennzeichnet, daß es für Decken mit Daunen- oder Faserfüllung (u.a. silikonisierte Polyester-Hohlfasern) verwendet wird.

17. Verwendung von dichten Feingeweben aus Mikrofasern, nach Anspruch 1, bis 15 , dadurch gekennzeichnet, daß es für Objektwäsche verwendet wird.

18. Verwendung von dichten Feingeweben aus Mikrofasern nach Anspruch 1, bis 15, dadurch gekennzeichnet, daß es für Reinraumkleidung verwendet wird.

19. Verwendung von dichtem Feingewebe aus Mikrofasern nach Anspruch 1 bis 15 , dadurch gekennzeichnet, daß es für Bezüge (u.a. Schonbezüge, Bettbezüge, Matrazenbezüge) verwendet wird.

20. Verwendung von dichtem Feingewebe aus Mikrofasern nach Anspruch 1 bis 15, dadurch gekennzeichnet, daß es als Filtergewebe verwendet wird.

21. Verwendung von dichtem Feingewebe aus Mikrofasern nach Anspruch 1 bis 15, dadurch gekennzeichnet, daß es als Trägelmaterial für Chemikalien verwendet wird.

## Claims

1. A closely woven, fine textile fabric made of microfibres, which is impervious to mites, characterised in that the warp consists of 45 - 70 threads per centimetre for linen weave, of 55 - 80 threads per centimetre for twill weave. and of 80 - 120 threads per centimetre for sateen weave, and the weft consists of 45 - 80 threads per centimetre, wherein the threads each have a number of filaments of 75 or more and the diameter of the individual filaments is less than 9 µm, and that the textile fabric is uncoated.

2. A closely woven, fine textile fabric according to claim 1, characterised in that the yarn used comprises individual filaments of less than 0.6 dtex.

3. A closely woven, fine textile fabric according to claim 1, characterised in that the yarn used for the production of the fine textile fabric comprises polyester microfibres in the warp and weft.

4. A closely woven, fine textile fabric according to claim 1, characterised in that the yam used for the production of the fine textile fabric comprises polyester microfibres in the warp direction.

5. A closely woven, fine textile fabric according to claim 1, characterised in that the yarn used for the production of the fine textile fabric comprises polyester microfibres in the weft direction.

6. A closely woven, fine textile fabric according to claim 1, characterised in that the threads consist of textured microfibres.

7. A closely woven, fine textile fabric according to claim 1, characterised in that the threads consist of plain microfibres.

8. A closely woven, fine textile fabric according to claims 1 to 3, characterised in that it is formed in 1/1 linen weave.

9. A closely woven, fine textile fabric according to claims 1 to 3. characterised in that it is formed in 1/1 linen weave with a double weft.

10. A closely woven, fine textile fabric according to claims 1 to 3, characterised in that it is formed in 2/1 twill weave or 3/1 twill weave.

11. A closely woven, fine textile fabric according to claims 1 to 3, characterised in that it is formed in sateen weave.

12. A closely woven, fine textile fabric according to claims 1 to 7, characterised in that it is thermally treated free from tension and is prefixed in the course of this procedure.

13. A closely woven, fine textile fabric according to claims 1 to 6, characterised in that it is dried and fixed in an untensioned state.

14. A closely woven, fine textile fabric according to claims 1 to 6. characterised in that the textile fabric is impervious to mite allergens.

15. A closely woven, fine textile fabric according to claims 1 to 6, characterised in that the fine textile fabric is neither impregnated, nor are other substances introduced into or deposited in the fine textile fabric.

16. Use of a closely woven, fine textile fabric made of microfibres according to claims 1 to 15, characterised in that it is used for bedclothes with a down or fibre filling (siliconised polyester hollow fibres, among others).

17. Use of closely woven, fine textile fabrics made of microfibres according to claims 1 to 15, characterised in that they are used for articles of laundry.

18. Use of closely woven, fine textile fabrics made of microfibres according to claims 1 to 15, characterised in that they are used for clean room clothing.

19. Use of a closely woven, fine textile fabric made of microfibres according to claims 1 to 15, characterised in that it is used for covers (seat covers, bed covers, mattress covers, among others).

20. Use of a closely woven, fine textile fabric made of microfibres according to claims 1 to 15, characterised in that it is used as a filter cloth.

21. Use of a closely woven, fine textile fabric made of microfibres according to claims 1 to 15, characterised in that it is used as a support material for chemicals.

## Revendications

1. Tissu fin à haute densité à base de microfibres, imperméable aux acariens, caractérisé par le fait la chaîne est formée de 45 - 70 fils par centimètre pour une armure toile, de 55 - 80 fils par centimètre pour une armure sergée, de 80 - 120 fils par centimètre pour une armure satin et que la trame est formée de 45 - 80 fils par centimètre, les fils présentant chaque fois un nombre de filaments de 75 et plus et le diamètre des filaments élémentaires étant inférieur à 9 µm, et par le fait que le tissu n'est pas enduit.

2. Tissu fin selon la revendication 1, caractérisé par le fait que le fil utilisé comporte des filaments élémentaires inférieurs à 0,6 dtex.

3. Tissu fin selon la revendication 1, caractérisé par le fait qu'il s'agit, en ce qui concerne le fil utilisé pour la fabrication du tissu fin, de microfibres polyester dans la chaîne et dans la trame.

4. Tissu fin selon la revendication 1, caractérisé par le fait qu'il s'agit, en ce qui concerne le fil utilisé pour la fabrication du tissu fin, de microfibres polyester dans la direction de chaîne.

5. Tissu fin selon la revendication 1, caractérisé par le fait qu'il s'agit, en ce qui concerne le fil utilisé pour la fabrication du tissu fin, de microfibres polyester dans la direction de trame.

6. Tissu fin selon la revendication 1, caractérisé par le fait que les fils sont formés de microfibres texturées.

7. Tissu fin selon la revendication 1, caractérisé par le fait que les fils sont formés de microfibres lisses.

8. Tissu fin selon les revendications 1 à 3, caractérisé par le fait qu'il est réalisé en armure toile 1/1.

9. Tissu fin selon les revendications 1 à 3, caractérisé par le fait qu'il est réalisé en armure toile 1/1 à trame double.

10. Tissu fin selon les revendications 1 à 3, caractérisé par le fait qu'il est réalisé en armure sergée 2/1 ou en armure sergée 3/1.

11. Tissu fin selon les revendications 1 à 3, caractérisé par le fait qu'il est réalisé en armure satin.

12. Tissu fin selon les revendications 1 à 7, caractérisé par le fait qu'il est traité à chaud sans tension et est ainsi préfixé.

13. Tissu fin selon les revendications 1 à 6, caractérisé par le fait qu'il est séché sans tension et fixé.

14. Tissu fin selon les revendications 1 à 6, caractérisé par le fait que le tissu est imperméable aux acariens.

15. Tissu fin selon les revendications 1 à 6, caractérisé par le fait que le tissu fin ne présente pas d'imprégnation, ni d'autres substances insérées ou intégrées dans le tissu.

16. Utilisation d'un tissu fin à haute densité à base de microfibres selon la revendication 1, caractérisé par le fait qu'il est utilisé pour des couvertures à garnissage de duvet ou garnissage de fibres (notamment de fibres creuse de polyester).

17. Utilisation de tissus fins à haute densité à base de microfibres selon les revendications 1 à 15, caractérisé par le fait qu'il est utilisé pour du linge.

18. Utilisation de tissus fins à haute densité à base de microfibres selon les revendications 1 à 15, caractérisé par le fait qu'il est utilisé pour des vêtements pour salles blanches.

19. Utilisation de tissus fins à haute densité à base de microfibres selon les revendications 1 à 15, caractérisé par le fait qu'il est utilisé pour des housses (notamment pour des housses de protection, des draps de lit, des housses de matelas).

20. Utilisation de tissus fins à haute densité à base de microfibres selon les revendications 1 à 15, caractérisé par le fait qu'il est utilisé comme tissu de filtre.

21. Utilisation de tissus fins à haute densité à base de microfibres selon les revendications 1 à 15, caractérisé par le fait qu'il est utilisé comme support pour des substances chimiques.
